# EUROPÄISCHE PATENTSCHRIFT

(11) **EP 2 156 767 B1**
(45) Veröffentlichungstag und Bekanntmachung des Hinweises auf die Patenterteilung: **26.10.2011**
(21) Anmeldenummer: 09010232.8
(22) Anmeldetag: 07.08.2009
(51) Int. Cl.: A47C 23/00

(54) **Feder**
Spring
Ressort

(30) Priorität: 18.08.2008 DE 102008038149
(43) Veröffentlichungstag der Anmeldung: 24.02.2010
(73) Patentinhaber: Diemer & Dr. Jaspert GbR, 85630 Grasbrunn (DE)
(72) Erfinder:
(74) Vertreter: Manitz, Finsterwald & Partner GbR

(56) Entgegenhaltungen:
- EP-A- 0 853 901
- EP-A- 0 889 078
- EP-A- 1 422 057
- EP-A- 1 872 692
- GB-A- 2 180 618

## Beschreibung

Die vorliegende Erfindung betrifft eine Biege- oder Torsionsfeder, und zwar insbesondere eine Schrauben-, Blatt-, Spiral-, Teller-, Drehstab- oder Membranfeder, aus Kunststoff.

Federkernmatratzen werden üblicherweise mit Metallfedern ausgerüstet. Diese weisen jedoch mehrere Nachteile auf. Beispielsweise besteht bei einer Zerstörung der Matratze eine erhebliche Verletzungsgefahr durch die Metallfedern. Es ist daher bereits vorgeschlagen worden, in Federkernmatratzen Kunststofffedern einzusetzen. Diese sind jedoch hinsichtlich ihrer Materialeigenschaften unbefriedigend. Insbesondere weisen diese einen höheren Setzbetrag bzw. Höhenverlust als Metallfedern auf. Zudem nimmt bei den bekannten Kunststofffedern im Laufe der Zeit die Federhärte ab.

Aus der GB 2 180 618 A ist ein Verfahren zum Herstellen eines Hohlkörpers, wie beispielsweise einer Feder, bekannt, welche aus einem Copolyesterpolymer-Elastomermaterial bestehen kann.

In der EP 0 853 901 A2 wird eine Matratze beschrieben, welche Hohlkörper-Federelemente aus Kunststoff enthält, wobei es sich bei dem Kunststoff beispielsweise um ein Polyester-Elastomer handeln kann.

In der EP 1 872 692 AI wird eine Feder zur Verwendung in Schaumstoff beschrieben, wobei die Feder aus einem Duroplast, wie beispielsweise Polyester, hergestellt wird.

Aufgabe der vorliegenden Erfindung ist es daher, eine solche Feder mit besonders guten Eigenschaften bereitzustellen. Insbesondere soll die Feder ein exzellentes Setzverhalten, also einen geringen Setzbetrag mit der Zeit, aufweisen. Zudem soll die Feder dauerelastisch sein und eine hohe Dauerbelastbarkeit aufweisen.

Erfindungsgemäß wird diese Aufgabe gelöst durch die Bereitstellung einer Biege- oder Torsionsfeder, insbesondere einer Schrauben-, Blatt-, Spiral-, Teller-, Stab- oder Membranfeder, welche wenigstens einen teilkristallinen Polyester enthalt, wobei der Kristallinitätsgrad des teilkristallinen Polyesters mindestens 20 % beträgt.

Diese Lösung basiert auf der Erkenntnis, dass durch den Einsatz von teilkristallinem Polyester Federn erhalten werden können, welche nicht nur eine hohe Dauerelastizität und eine hohe Dauerbelastbarkeit aufweisen, sondern welche sich insbesondere auch durch ein exzellentes Setzverhalten, also durch einen äußerst geringen Setzbetrag, auszeichnen. Dabei ist das Setzverhalten tendenziell umso besser, je höher der Kristallinitätsgrad des Polyesters ist. Dies ermöglicht es, die Federeigenschaften durch Auswählen eines geeigneten Polyesters und eines optimalen Kristallinitätsgrades des Polyesters nahezu beliebig einzustellen.

Unter einem Polyester werden im Sinne der vorliegenden Patentanmeldung alle Arten von Polyester verstanden, also insbesondere Homopolyester, Copolyester, Terpolyester und dergleichen.

In Weiterbildung des Erfindungsgedankens wird es vorgeschlagen, dass der Kristallinitätsgrad des teilkristallinen Polyesters bevorzugt mindestens 30 %, besonders bevorzugt mindestens 40 %, ganz besonders bevorzugt mindestens 50 % und höchst bevorzugt mindestens 60 % beträgt. Der Kristallinitätsgrad wird hier als Massenbruch verstanden, d.h. dieser bezieht sich auf die Masse des Polyesters. Zur Bestimmung des Kristallinitätsgrades stehen verschiedene Messverfahren zur Verfügung, wie beispielsweise Dichtemessung, dynamische Differenzkalorimetrie (DSC), Röntgenbeugung, Infrarot- (IR-) Spektroskopie oder Kernspinresonanz- (NMR-) Spektroskopie. Die hier genannten Werte für den Kristallinitätsgrad beziehen sich auf mit DSC (mit einer Aufheizrate von 10°C/Min.) bestimmte Werte.

Besonders gute Ergebnisse, insbesondere im Hinblick auf ein ausreichend gutes Setzverhalten, werden insbesondere erhalten, wenn der Kristallinitätsgrad des teilkristallinen Polyesters 20 bis 90 %, bevorzugt 40 bis 80 %, besonders bevorzugt 50 bis 80 % und ganz besonders bevorzugt 50 bis 75 % beträgt.

Grundsätzlich kann als teilkristalliner Polyester jeder beliebige Polyester eingesetzt werden. Lediglich beispielsweise seien in diesem Zusammenhang Polyalkylenterephthalate, Polyarylenterephthalate, Polyalkylenisophthalate, Polyarylenisophthalate, Polyalkylennaphthalate und beliebige Mischungen aus zwei oder mehr der vorgenannten Verbindungen genannt.

Gute Ergebnisse werden insbesondere erhalten, wenn der teilkristalline Polyester aus der Gruppe ausgewählt ist, welche aus Polyethylenterephthalat (PET), Polybutylenterephthalat (PBT), Polypropylenterephthalat (PPT), Polyethylenisophthalat (PEI), Polyethylennaphthalat (PEN), Polybutylennaphthalat (PBN), Polyethylenterephthalatisophthalatcopolyester (PETIP) und beliebigen Mischungen aus zwei oder mehr der vorgenannten Verbindungen besteht.

Gemäß einer besonders bevorzugten Ausführungsform der vorliegenden Erfindung enthält die Feder teilkristallines PET. Ein besonderer Vorteil von PET ist es, dass PET vergleichsweise einfach auf einen gewünschten und insbesondere auf einen hohen Kristallinitätsgrad eingestellt werden kann. Zudem kann als Rohstoff beispielsweise Abfall-PET eingesetzt werden, welches vergleichsweise kostengünstig ist. Ferner ist PET kommerziell in großen Mengen verfügbar und toxikologisch unbedenklich. Schließlich weist PET, auch bei höheren Temperaturen von beispielsweise 80°C, eine hohe Bruchfestigkeit, eine hohe Formbeständigkeit, eine hohe Härte, eine hohe Steifigkeit und eine hohe Zähigkeit auf. Vorzugsweise weist bei dieser Ausführungsform das teilkristalline PET einen Kristallinitätsgrad von 20 bis 90 %, besonders bevorzugt von 40 bis 80 %, ganz besonders bevorzugt von 50 bis 80 % und höchst bevorzugt von 50 bis 75 % auf.

Grundsätzlich kann teilkristallines PET mit einem beliebigen Polymerisationsgrad bzw. Molekulargewicht eingesetzt werden. Beispielsweise kann der Polymerisationsgrad des teilkristallinen PET 80 bis 250, vorzugsweise 120 bis 200 und besonders bevorzugt 140 bis 170, und kann das gewichtsgemittelte Molekulargewicht des teilkristallinen PET 16.000 bis 50.000 g/mol, vorzugsweise 24.000 bis 40.000 g/mol und besonders bevorzugt 28.000 bis 34.000 g/mol, betragen. Desweiteren ist es bevorzugt, dass der Schmelzpunkt des teilkristallinen PET, welcher sowohl von dem Kristallinitätsgrad des PET als auch von dem Polymerisationsgrad des PET abhängt, 235 bis 280°C, besonders bevorzugt 245 bis 265°C und ganz besonders bevorzugt 250 bis 260°C beträgt.

Ein bevorzugtes Beispiel für kommerziell erhältliches teilkristallines PET, welches in der erfindungsgemäßen Feder eingesetzt werden kann, ist Arnite^{®} A04 900 von der Firma DSM.

In Weiterbildung des Erfindungsgedankens wird es vorgeschlagen, dass die erfindungsgemäße Biege- oder Torsionsfeder wenigstens zu 50 Gew.-% aus teilkristallinem Polyester besteht. Besonders gute Ergebnisse werden insbesondere erhalten, wenn die erfindungsgemäße Biege- oder Torsionsfeder wenigstens zu 80 Gew.-% und besonders bevorzugt wenigstens zu 90 Gew.-% aus teilkristallinem Polyester besteht. Sofern dem Polyester keine Additive zugesetzt werden, ist es ganz besonders bevorzugt, dass die erfindungsgemäße Biege- oder Torsionsfeder vollständig aus teilkristallinem Polyester besteht, also 100 Gew.-% teilkristallinen Polyester enthält. Insbesondere ist es bevorzugt, dass die erfindungsgemäße Biege- oder Torsionsfeder 50 bis 100 Gew.-%, besonders bevorzugt 80 bis 100 Gew.-%, ganz besonders bevorzugt 90 bis 100 Gew.-% und höchst bevorzugt 100 Gew.-% teilkristallines PET enthält.

Das teilkristalline PET kann auch in Mischung mit einem oder mehreren anderen Polyestern, vorzugsweise teilkristallinen Polyestern, eingesetzt werden. Beispielsweise werden auch mit einer Mischung aus teilkristallinem PET und teilkristallinem PBT gute Ergebnisse erhalten, wobei diese Mischung beispielsweise aus wenigstens 80 Gew.-% teilkristallinem PET und maximal 20 Gew.-% teilkristallinem PBT bestehen kann. Weitere Beispiele für eine solche Mischung sind Mischungen aus wenigstens 90 Gew.-% teilkristallinem PET und maximal 10 Gew.-% teilkristallinem PBT, aus wenigstens 95 Gew-% teilkristallinem PET und maximal 5 Gew.-% teilkristallinem PBT bzw. aus wenigstens 98 Gew-% teilkristallinem PET und maximal 2 Gew.-% teilkristallinem PBT. Am meisten bevorzugt ist jedoch reines teilkristallines PET.

Gemäß einer weiteren bevorzugten Ausführungsform der vorliegenden Erfindung besteht die Feder aus einem teilkristallinen Polyester, dem ein oder mehrere Additive zugesetzt sind. Beispiele für solche Additive sind Nukleierungsmittel zur Erhöhung der Kristallinität, Pigmente zur Einstellung einer gewünschten Farbe der Feder und Füllstoffe zur Einstellung der mechanischen Eigenschaften. Nicht beschränkende Beispiele für geeignete Füllstoffe sind Glasfasern, Glaskugeln, Talk und beliebige Mischungen aus zwei oder mehr der vorgenannten Verbindungen.

Bei der vorgenannten Ausführungsform ist es bevorzugt, dass die Biege- oder Torsionsfeder aus 80 bis 99,9 Gew.-%, bevorzugt aus 90 bis 99,5 Gew.-% und besonders bevorzugt aus 95 bis 99 Gew.-% teilkristallinem Polyester, vorzugsweise teilkristallinem PET, und aus 0,1 bis 20 Gew.-%, bevorzugt aus 0,5 bis 10 Gew.-% und besonders bevorzugt aus 1 bis 5 Gew.-% wenigstens eines Additivs oder mehrerer Additive besteht.

Wie dargelegt besteht die erfindungsgemäße Biege- oder Torsionsfeder ganz besonders bevorzugt aus teilkristallinem PET, dem ggf. ein oder mehrere Additive zugesetzt sind. Alternativ dazu kann die Biege- oder Torsionsfeder auch aus einer ggf. Additiv(e) enthaltenden Mischung aus teilkristallinem Polyester und amorphen Polyester, bevorzugt aus einer Mischung aus teilkristallinem PET und amorphen PET, bestehen. Beispielsweise kann der Kern der Feder aus teilkristallinem PET und der Randbereich der Feder aus amorphen PET bestehen. Ferner ist es auch möglich, dass der Kern der Feder aus amorphen PET besteht und der Randbereich der Feder aus teilkristallinem PET besteht.

Gemäß einer weiteren bevorzugten Ausführungsform der vorliegenden Erfindung weist die Biege- oder Torsionsfeder einen Setzbetrag von weniger als 10 %, bevorzugt von weniger als 4 % und besonders bevorzugt von weniger als 1 % auf. Der Setzbetrag wird in Anlehnung an die EN ISO 3385 in der Fassung von Mai 1995 bestimmt, wobei in Abweichung von dem in der EN ISO 3385 beschriebenen Prüfverfahren, welches die Bestimmung der Minderung der Dicke und Härte bei Weichschaumstoffen, die als Polstermaterial dienen sollen, normiert, anstelle einer Belastung von 750 N eine Flächenbelastung von 0,5 N/cm² angewendet wird und ein Stempel mit einer ebenen Geometrie eingesetzt wird. Folglich wird die Feder als Probekörper in der in der EN ISO 3385 beschriebenen Prüfvorrichtung mittig unter einem zylindrischen Stempel, welcher einen Durchmesser von 250 mm ± 1 mm aufweist und dessen unteren Kante eben ist, angeordnet. Der Stempel wird dann über 80.000 Belastungszyklen mit einer Flächenbelastung von 0,5 N/cm² auf die Feder gedrückt. Aus den Höhen der Feder vor und nach den 80.000 Belastungszyklen wird dann der Setzbetrag errechnet.

Ein weiterer Gegenstand der vorliegenden Erfindung ist ein Verfahren zum Herstellen einer zuvor beschriebenen Biege- oder Torsionsfeder, bei dem aus einer wenigstens einen Polyester enthaltenden Zusammensetzung, vorzugsweise durch Spritzgießen, eine Biege- oder Torsionsfeder geformt wird und wenigstens ein Teil des Polyesters vor oder nach dem Formen in teilkristallinen Polyester umgewandelt wird. Vorzugsweise besteht die zu formende Zusammensetzung aus wenigstens 90 Gew.-% PET und bis zu 10 Gew.-% Additiv(en).

Gemäß einer bevorzugten Ausführungsform des erfindungsgemäßen Verfahrens wird teilkristalliner Polyester, bevorzugt teilkristallines PET, durch Spritzgießen zu einer Biege- oder Torsionsfeder geformt.

Alternativ dazu ist es auch möglich, amorphen Polyester, bevorzugt amorphes PET, beispielsweise durch Spritzgießen zu einer Biege- oder Torsionsfeder zu formen, bevor diese anschließend bei einer ausreichend hohen Temperatur für eine ausreichend lange Zeit wärmebehandelt wird, um den amorphen Polyester zumindest teilweise zu teilkristallinem Polyester umzuwandeln. Bei dieser Ausführungsform der vorliegenden Erfindung kann beispielsweise Abfall-Polyester und bevorzugt Abfall-PET eingesetzt werden, welches auf diese Weise wiederverwertet wird. Mit dieser Verfahrensvariante lassen sich Biege- oder Torsionsfeder besonders kostengünstig herstellen.

Bei der letztgenannten Verfahrensalternative, bei der amorpher Polyester, vorzugsweise amorphes PET, durch Spritzgießen zu einer Biege- oder Torsionsfeder geformt wird, wird die Feder nach dem Spritzgießen vorzugsweise für 5 bis 10 Minuten bei einer Temperatur von 120 bis 140°C wärmebehandelt, um den amorphen Polyester zu teilkristallinem Polyester umzuwandeln. Ein Beispiel für ein geeignetes kommerziell erhältliches amorphes PET ist Arnite® D04 300 von der Firma DSM.

Bei der letztgenannten Ausführungsform ist es auch möglich, bei dem abschließenden Wärmebehandlungsschritt den Polyester bzw. vorzugsweise das PET nur in einzelnen Bereichen der Feder zu teilkristallinem Polyester bzw. teilkristallinem PET umzuwandeln. Beispielsweise kann die Wärmebehandlung so durchgeführt werden, dass nur in dem Randbereich der Feder eine für die Umwandlung von amorphen zu teilkristallinem PET ausreichend hohe Temperatur erreicht wird, so dass durch die Wärmebehandlung eine Feder erhalten wird, deren Kern aus amorphen und daher nicht spröden PET besteht und deren Randbereich aus teilkristallinem PET besteht. Alternativ dazu kann die Wärmebehandlung auch so durchgeführt werden, dass der Kern der Feder aus teilkristallinem PET besteht und der Randbereich der Feder aus amorphen PET besteht.

Ferner betrifft die vorliegende Erfindung die Verwendung einer zuvor beschriebenen Biege- oder Torsionsfeder als Federkern in einer Federkemmatratze, als Stützelement für eine Matratze oder als Stützelement für einen Lattenrost.

## Patentansprüche

1. Biege- oder Torsionsfeder, insbesondere Schrauben-, Blatt-, Spiral-, Teller-, Stab- oder Membranfeder, wobei die Feder wenigstens einen teilkristallinen Polyester enthält, wobei der Kristallinitätsgrad des teilkristallinen Polyesters mindestens 20 % beträgt.

2. Biege- oder Torsionsfeder nach Anspruch 1,
**dadurch gekennzeichnet, dass**
der Kristallinitätsgrad des teilkristallinen Polyesters mindestens 30 %, bevorzugt mindestens 40 %, besonders bevorzugt mindestens 50 % und höchst bevorzugt mindestens 60 % beträgt.

3. Biege- oder Torsionsfeder nach Anspruch 1 oder 2,
**dadurch gekennzeichnet, dass**
der Kristallinitätsgrad des teilkristallinen Polyesters 20 bis 90 %, bevorzugt 40 bis 80 %, besonders bevorzugt 50 bis 80 % und ganz besonders bevorzugt 50 bis 75 % beträgt.

4. Biege- oder Torsionsfeder nach einem der vorstehenden Ansprüche,
**dadurch gekennzeichnet, dass**
der teilkristalline Polyester aus der Gruppe ausgewählt ist, welche aus Polyalkylenterephthalaten, Polyarylenterephthalaten, Polyalkylenisophthalaten, Polyarylenisophthalaten, Polyalkylennaphthalaten und Mischungen hiervon besteht.

5. Biege- oder Torsionsfeder nach Anspruch 4,
**dadurch gekennzeichnet, dass**
der teilkristalline Polyester aus der Gruppe ausgewählt ist, welche aus Polyethylenterephthalat (PET), Polybutylenterephthalat (PBT), Polypropylenterephthalat (PPT), Polyethylenisophthalat (PEI), Polyethylennaphthalat (PEN), Polybutylennaphthalat (PBN), Polyethylenterephthalatisophthalatcopolyester (PETIP) und Mischungen hiervon besteht.

6. Biege- oder Torsionsfeder nach einem der vorstehenden Ansprüche,
**dadurch gekennzeichnet, dass**
der teilkristalline Polyester PET mit einem Kristallinitätsgrad von 20 bis 90 %, bevorzugt von 40 bis 80 %, besonders bevorzugt von 50 bis 80 % und ganz besonders bevorzugt von 50 bis 75 % ist.

7. Biege- oder Torsionsfeder nach einem der vorstehenden Ansprüche,
**dadurch gekennzeichnet, dass**
diese 50 bis 100 Gew.-%, bevorzugt 80 bis 100 Gew.-%, besonders bevorzugt 90 bis 100 Gew.-% und höchst bevorzugt 100 Gew.-% teilkristallinen Polyester, vorzugsweise teilkristallines PET, enthält.

8. Biege- oder Torsionsfeder nach Anspruch 7,
**dadurch gekennzeichnet, dass**
diese aus 80 bis 99,9 Gew.-%, bevorzugt aus 90 bis 99,5 Gew.-% und besonders bevorzugt aus 95 bis 99 Gew.-% teilkristallinem Polyester, vorzugsweise teilkristallinem PET, und aus 0,1 bis 20 Gew.-%, bevorzugt aus 0,5 bis 10 Gew.-% und besonders bevorzugt aus 1 bis 5 Gew.-% wenigstens eines Additivs besteht.

9. Biege- oder Torsionsfeder nach Anspruch 8,
**dadurch gekennzeichnet, dass**
diese als Additiv wenigstens ein Pigment, wenigstens ein Nukleierungsmittel und/oder wenigstens einen Füllstoff enthält, wobei der Füllstoff vorzugsweise aus der Gruppe ausgewählt ist, welche aus Glasfasern, Glaskugeln, Talk und Mischungen hiervon besteht.

10. Biege- oder Torsionsfeder nach einem der vorstehenden Ansprüche,
**dadurch gekennzeichnet, dass**
diese teilkristallines PET und amorphes PET enthält, wobei der Kern der Feder aus teilkristallinem PET besteht und der Randbereich der Feder aus amorphen PET besteht.

11. Biege- oder Torsionsfeder nach einem der Ansprüche 1 bis 9,
**dadurch gekennzeichnet, dass**
diese teilkristallines PET und amorphes PET enthält, wobei der Kern der Feder aus amorphen PET besteht und der Randbereich der Feder aus teilkristallinem PET besteht.

12. Biege- oder Torsionsfeder nach einem der vorstehenden Ansprüche,
**dadurch gekennzeichnet, dass**
diese einen Setzbetrag von weniger als 10 %, bevorzugt von weniger als 4 % und besonders bevorzugt von weniger als 1 % aufweist.

13. Verfahren zum Herstellen einer Biege- oder Torsionsfeder nach einem der Ansprüche 1 bis 12, bei dem aus einer wenigstens einen Polyester enthaltenden Zusammensetzung eine Biege- oder Torsionsfeder geformt wird und wenigstens ein Teil des Polyesters vor oder nach dem Formen in teilkristallinen Polyester umgewandelt wird.

14. Verfahren nach Anspruch 13,
**dadurch gekennzeichnet, dass**
amorpher Polyester, vorzugsweise amorphes PET, durch Spritzgießen zu einer Biege- oder Torsionsfeder geformt wird und die Feder danach für 5 bis 10 Minuten bei einer Temperatur von 120 bis 140°C wärmebehandelt wird.

15. Verwendung einer Biege- oder Torsionsfeder nach einem der Ansprüche 1 bis 12 als Federkern in einer Federkernmatratze, als Stützelement für eine Matratze oder als Stützelement für einen Lattenrost.

## Claims

1. A bending spring or torsion spring, in particular a coil spring, a leaf spring, a spiral spring, a disc spring, a torsion spring, or a membrane spring, wherein the spring includes at least one semi crystalline polyester, wherein the degree of crystallinity of the semi crystalline polyester is at least 20 %.

2. A bending spring or torsion spring in accordance with claim 1,
**characterized in that**
the degree of crystallinity of the semi-crystalline polyester amounts to at least 30 %, preferably to at least 40 %, particularly preferably to at least 50 %, and at most preferably to at least 60 %.

3. A bending spring or torsion spring in accordance with claim 1 or claim 2,
**characterized in that**
the degree of crystallinity of the semi crystalline polyester amounts to 20 to 90 %, preferably to 40 to 80 %, particularly preferably to 50 to 80 % and very particularly preferably to 50 to 75 %.

4. A bending spring or torsion spring in accordance with any one of the preceding claims,
**characterized in that**
the semi crystalline polyester is selected from the group which is composed of polyalkylene terephthalates, polyarylene terephthalates, polyalkylene isophthalates, polyarylene isophthalates, polyalkylene naphthalates and mixtures thereof.

5. A bending spring or a torsion spring in accordance with claim 4,
**characterized in that**
the semi-crystalline polyester is elected form the group which is composed of polyethylene terephthalate (PET), polybutylene terephthalate (PBT), polypropylene terephthalate (PPT), polyethylene isophthalates (PEI), polyethylene naphthalates (PEN), polybutyleene naphthalate (PBN), polyethylene terephthalate isophthalates copolyester (PETIP) and mixtures thereof.

6. A bending spring or torsion spring in accordance with any one of the preceding claims,
**characterized in that**
the semi-crystalline polyester is PET having a degree of crystallinity of 20 to 90 %, preferably of 40 to 80 %, particularly preferably of 50 to 80 %, and very particularly preferably of 50 to 75 %.

7. A bending spring or torsion spring in accordance with any one of the preceding claims,
**characterized in that**
this includes 50 to 100 percent by weight, preferably 80 to 100 percent by weight, particularly preferably 90 to 100 percent by weight, and most preferably 100 percent by weight of semi-crystalline polyester, preferably of semi-crystalline PET.

8. A bending spring or a torsion spring in accordance with claim 7,
**characterized in that**
this is composed of 80 to 99.9 percent by weight, preferably of 90 to 99.5 percent by weight, particularly preferably of 95 to 99 percent by weight of semi-crystalline polyester, preferably of semi-crystalline PET, and is composed of 0.1 to 20 percent by weight, preferably of 0.1 to 10 percent by weight, and particularly preferably of 1 to 5 percent by weight of at least one additive.

9. A bending spring or torsion spring in accordance with claim 8,
**characterized in that**
this includes at least one pigment, at least one nucleating agent and/or at least one filling material as an additive, wherein the filling material is preferably selected form the group which is composed of glass fibres, glass balls, talcum and mixtures thereof.

10. A bending spring or torsion spring in accordance with any one of the preceding claims,
**characterized in that**
this includes semi-crystalline PET and amorphous PET, wherein the core of the spring consists of semi-crystalline PET and boundary region of the spring consists of amorphous PET.

11. A bending spring or torsion spring in accordance with any one of the claims 1 to 9,
**characterized in that**
this includes semi-crystalline PET and amorphous PET, wherein the core of the spring consists of amorphous PET and the boundary region of the spring consists of part semi-crystalline PET.

12. A bending spring or torsion spring in accordance with any one of the preceding claims,
**characterized in that**
this has an amount of setting of less than 10 %, preferably of less than 4 %, and particularly preferably of less than 1 %.

13. A method for the manufacture of a bending spring or a torsional spring in accordance with any one of the claims 1 to 12 in which a bending spring or torsional spring is formed from at least one composition including polyester and at least a part of the polyester is transferred into semi-crystalline polyester before or after the forming.

14. A method in accordance with claim 13,
**characterized in that**
amorphous polyester, preferably amorphous PET, is formed to a bending spring or torsion spring by injection molding and the spring is then heat-treated for 5 to 10 minutes at a temperature of 120 to 140 °C.

15. Use of a bending spring or torsion spring in accordance with any one of the claims 1 to 12 as a spring core in a sprung mattress, as a support element for a mattress, or as a support element for a slatted frame.

## Revendications

1. Ressort de flexion ou de torsion, en particulier ressort hélicoïdal, ressort à lame, ressort en spirale, ressort à disque, ressort en forme de barre ou ressort à diaphragme, le ressort contenant au moins un polyester semi-cristallin, le degré de cristallinité du polyester semi-cristallin étant d'au moins 20 %.

2. Ressort de flexion ou de torsion selon la revendication 1,
**caractérisé en ce que** :
le degré de cristallinité du polyester semi-cristallin est d'au moins 30 %, de préférence d'au moins 40 %, avec une préférence particulière d'au moins 50 % et avec une préférence extrême d'au moins 60 %.

3. Ressort de flexion ou de torsion selon la revendication 1 ou 2,
**caractérisé en ce que** :
le degré de cristallinité du polyester semi-cristallin est de 20 à 90 %, de préférence de 40 à 80 %, avec une préférence particulière de 50 à 80 % et avec une préférence toute particulière de 50 à 75 %.

4. Ressort de flexion ou de torsion selon l'une quelconque des revendications précédentes,
**caractérisé en ce que** :
le polyester semi-cristallin est choisi dans le groupe qui se compose de poly(téréphtalates d'alkylène), de poly(téréphtalates d'arylène), de poly(isophtalates d'alkylène), de poly(isophtalates d'arylène), de poly(naphtalates d'alkylène) et de leurs mélanges.

5. Ressort de flexion ou de torsion selon la revendication 4,
**caractérisé en ce que** :
le polyester semi-cristallin est choisi dans le groupe qui est constitué de poly(téréphtalate d'éthylène) (PET), de poly(téréphtalate de butylène) (PBT), de poly(téréphtalate de propylène) (PPT), de poly(isophtalate d'éthylène) (PEI), de poly(naphtalate d'éthylène) (PEN), de poly(naphtalate de butylène) (PBN), de copolyester de poly(téréphtalate/isophtalate d'éthylène) (PETIP) et de leurs mélanges.

6. Ressort de flexion ou de torsion selon l'une quelconque des revendications précédentes,
**caractérisé en ce que** :
le polyester semi-cristallin consistant en PET est doté d'un degré de cristallinité de 20 à 90 %, de préférence de 40 à 80 %, avec une préférence particulière de 50 à 80 % et avec une préférence toute particulière de 50 à 75 %.

7. Ressort de flexion ou de torsion selon l'une quelconque des revendications précédentes,
le ressort étant **caractérisé en ce qu'**il :
contient 50 à 100 % en poids, de préférence 80 à 100 % en poids, avec une préférence particulière 90 à 100 % en poids et avec une préférence extrême 100 % en poids de polyester semi-cristallin, de préférence du PET semi-cristallin.

8. Ressort de flexion ou de torsion selon la revendication 7,
le ressort étant **caractérisé en ce qu'**il :
est à base de 80 à 99,9 % en poids, de préférence de 90 à 99,5 % en poids et avec une préférence particulière de 95 à 99 % en poids de polyester semi-cristallin, de préférence de PET semi-cristallin, et de 0,1 à 20 % en poids, de préférence de 0,5 à 10 % en poids et avec une préférence particulière de 1 à 5 % en poids d'au moins un additif.

9. Ressort de flexion ou de torsion selon la revendication 8,
le ressort étant **caractérisé en ce qu'**il :
contient comme additif au moins un pigment, au moins un moyen de nucléation et/ou au moins un agent de charge, l'agent de charge étant de préférence choisi dans le groupe qui contient des fibres de verre, des billes de verre, du talc et leurs mélanges.

10. Ressort de flexion ou de torsion selon l'une quelconque des revendications précédentes,
le ressort étant **caractérisé en ce qu'**il :
contient du PET semi-cristallin et du PET amorphe, le noyau du ressort étant à base de PET semi-cristallin et la zone périphérique du ressort à base de PET amorphe.

11. Ressort de flexion ou de torsion selon l'une quelconque des revendications 1 à 9,
le ressort étant **caractérisé en ce qu'**il :
contient du PET semi-cristallin et du PET amorphe, le noyau du ressort étant à base de PET amorphe et la zone périphérique du ressort à base de PET semi-cristallin.

12. Ressort de flexion ou de torsion selon l'une quelconque des revendications précédentes,
le ressort étant **caractérisé en ce qu'**il :
présente un taux d'affaissement de moins de 10 %, de préférence de moins de 4 % et avec une préférence particulière de moins de 1 %.

13. Procédé pour fabriquer un ressort de flexion ou de torsion selon l'une quelconque des revendications 1 à 12, dans lequel un ressort de flexion ou de torsion est formé à partir d'une composition contenant au moins un polyester et au moins une partie du polyester est transformée avant ou après la formation en polyester semi-cristallin.

14. Procédé selon la revendication 13,
**caractérisé en ce que** :
du polyester amorphe, de préférence du PET amorphe, est formé par injection en un ressort de flexion ou de torsion et le ressort fait ensuite l'objet d'un traitement thermique pendant 5 à 10 minutes à une température de 120 à 140°C.

15. Utilisation d'un ressort de flexion ou de torsion selon l'une quelconque des revendications 1 à 12, comme noyau de ressort dans un matelas à noyau hélicoïdal, comme élément d'appui pour un matelas ou comme élément de soutien pour un caillebotis.
